# FASCICULE DE BREVET EUROPEEN

(11) **EP 0 527 062 B1**
(45) Date de publication et mention de la délivrance du brevet: **22.05.1996**
(21) Numéro de dépôt: 92401617.3
(22) Date de dépôt: 11.06.1992
(51) Int. Cl.: C25D 11/26

(54) **Bain de révélation après anodisation phosphorique sur alliage de titane**
Entwicklerbad nach Phosphorsäure-Anodisierung einer Titanlegierung
Development bath after phosphoric anodization of titanium alloy

(30) Priorité: 12.06.1991 FR 9107147
(43) Date de publication de la demande: 10.02.1993
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Briot, François Pierre, F-08200 Sedan (FR); Biencourt, Michel, F-91240 Saint Michel S/Orge (FR); Gondel, Claude Guy Georges, F-95260 - Beaumont S/Oise (FR); Riot, Philippe Paul Emile, F-77186 - Noisiel (FR); Ruimi, Michel Meyer, F-75019 - Paris (FR)

(56) Documents cités:
- US-A- 3 502 552

## Description

Les conditions de fonctionnement des turbomachines, notamment aéronautiques, conduisent à l'emploi de nombreuses pièces en titane ou alliage de titane. Il est important que ces pièces subissent un contrôle non destructif susceptible de mettre en évidence les différents défauts qu'elles peuvent comporter. En particulier il y a lieu de rechercher les éventuels défauts d'élaboration - ségrégations, inclusions, porosités etc... - de transformation - criques, incrustations, hétérogénéités, contaminations etc... - d'usinage ou de polissage - écrouissage, surchauffes locales, etc...
A cet effet, il existe un procédé d'attaque électrochimique bien connu dans les milieux professionnels sous le nom de "BLUE-ETCH".
Ce procédé d'attaque électrochimique consiste, d'une manière générale, à réaliser sur la pièce à contrôler les opérations suivantes :
- 1 - Dégraissage classique ou trempé dans un bain alcalin.
- 2 - Rinçage à l'eau froide dans un bac d'eau courante ou par aspersion.
- 3 - Enlèvement éventuel de la couche écrouies, environ 5 µm par attaque fluo-nitrique.
- 4 - Rinçage à l'eau froide dans un bac d'eau courante.
- 5 - Activation chimique au trempé dans un bain sel acide pour attaque avec effet macrographique.
- 6 - Rinçage à l'eau froide dans un bac d'eau courante
- 7 - oxydation anodique dans un bain de phosphate trisodique, la pièce à contrôler étant en position d'anode.
- 8 - Rinçage à l'eau froide dans un bac d'eau courante.
- 9 - Révélation par attaque partielle dans un bain nitrofluorhydrique.
-10 - Rinçage à l'eau froide le plus rapidement possible et le plus complètement possible et séchage de la pièce.
-11 - Lecture des défauts qui apparaissent selon des formes et des couleurs (blanc, bleu, gris-bleu) qui leur sont propres.

Ce procédé connu présente toutefois quelques inconvénients.
En particulier l'opération -9- de révélation par attaque dans un bain nitrofluorhydrique doit se faire pendant un temps de 2 à 10 s. Les moyens de manutention imposent un temps de transfert, entre l'opération -9- de révélation et -10- de rinçage compris entre 2 et 5 s.
Un dépassement d'une de ces limites entraîne une décoloration complète de la pièce et rend impossible toute détection de défauts. De plus, les moyens de manutention industriels ne permetent pas de respecter les limites de temps pour des pièces de grande dimension et de géométries complexes, comme par exemple certains disques de turbomachines.

La présente invention a précisément pour objet de remédier à cet inconvénient en diminuant l'activité du bain, c'est à dire la cinétique de réaction.

A cet effet, et selon la caractéristique essentielle de l'invention, du titane est dissous dans le bain de révélation à raison de 4 à 7 g/l. Avantageusement, et selon l'invention l'opération de révélation est effectuée dans un bain dont la température est comprise entre 20° et 30°C pendant une durée d'immersion comprise entre 25 et 50s.

L'invention sera mieux comprise et d'autres caractéristiques apparaîtront à la lecture des précisions et commentaires qui vont suivre.

Le procédé connu fait appel, pour l'opération de révélation à un bain nitrofluorhydrique dont la composition est la suivante :
- Acide nitrique (HNO₃) 320 g/l
- Acide fluorhydrique (HF) 13 à 22 g/l
- Eau (H20) en quantité suffisante pour 1 l.

On a vu ci-dessus que ces bains conduisaient à des temps de révélation de 2 à 10 s. On comprend bien que ceci est parfaitement satisfaisant pour des pièces de petite taille et de forme simple qui peuvent être manipulées et rincées rapidement. Il n'en est plus de même pour des pièces de grande taille et de forme complexe, certaines parties étant soumises au bain révélateur pendant des temps beaucoup plus importants que d'autres. Il était donc nécessaire, pour ces pièces, de diminuer l'activité du bain révélateur afin de permettre une durée d'immersion compatible avec un processus industriel et un temps de transfert augmenté.

Une première idée pour réduire la cinétique de réaction vient tout naturellement à l'esprit, elle consiste à réduire la concentration du bain en acide fluorhydrique.

Malheureusement cette solution conduit à un bain qui s'épuise très vite, qui a donc une durée de vie très courte et qui ne permet pas d'obtenir des résultats fiables.

La solution proposée par l'invention et qui consiste à enrichir le bain de titane dissout à raison de 4 à 7 g/l a donné des résultats très satisfaisants, notamment avec un bain comportant 22 g/l d'acide fluorhydrique c'est à dire ayant un rapport HNO₃/HF = 14,5.

Cette solution conduit, avec un bain dont la température est comprise entre 20° et 30°C à des durées d'immersion voisines de 30s suivies de 15s de transfert dans le bain de rinçage, ce qui est parfaitement compatible avec un processus industriel, même pour des grosses pièces.

## Revendications

1. Bain de révélation après anodisation phosphorique sur alliage de titane pour procédé d'attaque électrochimique comportant successivement, un dégraissage, une activation par attaque acide, une oxydation anodique dans un bain de phosphate trisodique, et une révélation par attaque dans un bain nitrofluorhydrique dont la composition est :
- acide nitrique 320 g/l,
- acide fluorhydrique 13 à 22 g/l
- eau en quantité suffisante pour 1 litre
toutes ces étapes étant séparées par des rinçages, caractérisé en ce qu'il comporte, en plus de la composition ci-dessus, une dissolution de 4 à 7 g/l de titane.

2. Bain de révélation selon la revendication 1, caractérisé en ce que la concentration d'acide fluorhydrique et de 22 g/l.

3. Bain de révélation selon l'une des revendications 1 ou 2, caractérisé en ce que la température d'utilisation est comprise entre 20° et 30°C.

## Patentansprüche

1. Entwicklerbad nach der Phosphorsäure-Anodisierung von Titanlegierungen für ein Verfahren zur elektrochemischen Behandlung gemäß den folgenden Schritten: Entfettung, Aktivierung mittels Säureeinwirkung, anodische Oxydation in einem Bad mit Trinatriumphosphat und Entwicklung in einem Nitrofluorwasserstoff-Bad mit der Zusammensetzung:
Salpetersäure 320 g/l
Fluorwasserstoffsäure 13 bis 22 g/l
Wasser zur Auffüllung auf 1 Liter,
wobei alle Stufen durch Spülungen getrennt sind,
dadurch **gekennzeichnet**,
daß die Zusammensetzung noch eine Lösung von 4 bis 7 g/l Titan enthält.

2. Entwicklerbad gemäß Anspruch 1,
dadurch **gekennzeichnet**,
daß die Fluorwasserstoffsäure-Konzentration 22 g/l beträgt.

3. Entwicklerbad gemäß Anspruch 1 oder 2,
dadurch **gekennzeichnet**,
daß die Anwendungstemperatur zwischen 20 und 30°C liegt.

## Claims

1. Bath for development after phosphoric anodization on titanium alloy for an electrochemical etching process comprising, in succession, degreasing, activation by acid etch, anodic oxidation in a trisodium phosphate bath, and development by etching in a nitrohydrofluoric bath, the composition of which is:
- nitric acid, 320 g/l,
- hydrofluoric acid, 13 to 22 g/l
- water in quantity sufficient for 1 litre
all these steps being separated by rinsing operations, characterized in that it comprises, in addition to the above composition, dissolution of from 4 to 7 g/l of titanium.

2. Development bath according to Claim 1, characterized in that the concentration of hydrofluoric acid is 22 g/l.

3. Development bath according to either of Claims 1 and 2, characterized in that the use temperature is between 20° and 30°C.
